# NEUE EUROPÄISCHE PATENTSCHRIFT

(11) **EP 0 003 518 B2**
(45) Veröffentlichungstag und Bekanntmachung des Hinweises auf die Entscheidung über den Einspruch: **09.01.1991**
(45) Hinweis auf die Patenterteilung: 24.11.1982
(21) Anmeldenummer: 79100180.3
(22) Anmeldetag: 22.01.1979
(51) Int. Cl.: B21D 28/24, B21D 31/04, E05C 9/18

(54) **Verfahren zur Herstellung von Senklöchern in einem Beschlagteil aus Metall**
Method for preparing countersunk holes in a metal component
Procédé de perçage de trous pour tête noyée dans un élément de ferrure en métal

(30) Priorität: 14.02.1978 DE 2806094
(43) Veröffentlichungstag der Anmeldung: 22.08.1979
(73) Patentinhaber: SIEGENIA-FRANK KG, 57074 Siegen (DE)
(72) Erfinder: Krämer, Ernst, D-5900 Siegen 32 Niederschelden (DE); Reeh, Walter, D-5900 Siegen 31 (DE)

(56) Entgegenhaltungen:
- DE-A- 1 452 669
- DE-A- 2 536 611
- DE-A- 2 617 231
- DE-A- 2 706 849
- DE-U- 1 692 842
- DE-U- 1 919 902
- DE-U- 7 021 091
- DE-U- 7 126 465
- US-A- 2 024 365
- US-A- 3 442 110
- Hilbert, "Stanzereitechnik", Band I, Seiten 24, 25, München 1972
- Hilbert, "Stanzereitechnik, Band II, Seiten 102-103, München 1956
- "Die Design Handbook", New York, 1955, 8-5, 8-6
- "Fachkunde für metallverarbeitende Berufe", 38.Aufl., S. 239-241
- Prospekt "Der Grosse Häfele", Nachdruck 1977
- Prospekt "Pluvius" der Firma GU, Liste 60
- Katalog "GU-Fenster-Sonderbeschläge", Seiten 1,3,136
- Prospekt "Siegenia-Kleinbeschläge", P 7204, B10
- Prospekt "Siegenia-Dreipunktschere", Br526510000
- Roto-Information, Heft1/1967, Hauszeitschrift der Wilh. Frank GmbH
- Anschlaganleitung "Rotomatschere V"
- Prospekt "Siegenia SI-Z", 19/64/5000 Br
- "Baubeschlag-Taschenbuch", 1966, Titelseite u. S. 74,75

## Beschreibung

Die Erfindung betrifft ein Verfahren zur Herstellung von Senklöchern in einem metallenen Beschlagteil aus schmalem Stab- oder Bandmaterial, insbesondere mit flach-rechteckigem Querschnitt, wie z.B. in einer Stulpschiene für Treibstangenbeschläge, welche die innere Begrenzung eines in Richtung ihres größten Durchmessers aus der Hauptebene herausragenden Halses bilden und von einer dem Hals gegenüberliegenden Vertiefung umgeben sind, und die zur Aufnahme der Köpfe von Befestigungselementen, insbesondere Schrauben, dienen.

Bei verhältnismäßig dünnwandigen Beschlagteilen aus Metall, insbesondere aus im Querschnitt flach rechteckigem, schmalem Stab- oder Bandmaterial, wie z.B. Stulpschienen Treibstangenbeschläge, besteht das Bedürfnis, die zur Aufnahme der Köpfe von Befestigungselementen, insbesondere Schrauben, dienenden Senklöcher auf spanlosem Wege herzustellen, ohne daß das beim Formdrücken des Versenkes zwangsläufig auftretende Fließverhalten des Werkstoffgefüges zu einer Längen- oder Breitenänderung des Stab-oder Bandmaterials führt.

Ferner bsteht das Bedürfnis, eine Vielzahl solcher Senklöcher mit möglichst wenig Fertigungsaufwand gleichzeitig in schmalem Stab- oder Bandmaterialabschnitten größer Länge herzustellen.

Durch das Buch "Stanzereitechnik", Band II: Umformende Werkzeuge, von Heinrich L. Hilbert, Seite 102, Bild 147 b (Carl HanserVerlag München, 1956) und durch das DE-U 19 47 868 ist es bekannt, Senklöcher in Blech, und zwar auch in Stulpschienen für Treibstangenbeschläge, ausschließlich auf spanlosem Wege herzustellen. Und zwar wird hierbei jeweils an der mit dem Senkloch zu versehenden Stelle zunächst in einem ersten Arbeitsschritt ein zylindrisches Vorloch ausgestanzt, welches ein bestimmtes Durchmesser- übermäß gegenüber dem Nenndurchmesser des späteren Senklochs aufweist. Sodann werden in einem zweiten Arbeitsschritt mittels eines konischem Stempels die Versenke eingedrückt. Bei diesem Drückvorgang wird das die Wandungen des zylindrischen Vorloches begrenzende Material durch den konischen Teil des Drückstempels verdrängt, wobei es hauptsächlich in Wirkrichtung der Druckkraft sowie gleichzeitig radial nach einwärts fließt, so daß sich das vorgegebene Durchmesser-Übermaß zum unteren Ende des Loches hin bis auf das Nennmaß des Senkloches verringert.

In der Praxis hat sich diese bekannte Herstellungsart für Senklöcher jedoch als nachteilig erwiesen, weil nicht verhindert werden kann, daß beim Eindringen des konischen Drückstempel-Abschnitts in das Vorloch in gewissem Maße auch eine Materialverdrängung in Richtung nach radial auswärts stattfindet. Dieses Fließverhalten des Materials ist jedoch unerwünscht, weil hieraus Änderungen der Sollmaße des fertigen Beschlagteils in Länge und Breite resultieren.

Im bereits genannten Buch "Stanzereitechnik", ist auf den Seiten 102 und 103 abhand der Bilder 147d und 149 auch bereits die Herstellung von Senklöchern in Blech erläutert, welche von einem in Richtung ihres größten Durchmessers aus der Hauptebene herausragenden Hals umgeben und mit einer dem Hals gegenüberliegenden Vertiefung versehen sind.

Auch hierbei ist es erforderlich, zunächst in einem ersten Arbeitsschritt ein zylindrisches Vorloch mit einem bestimmten Druchmesser-Übermaß gegenüber dem Nenndurchmesser des späteren Senkloches auszustanzen. Die in einem nachfolgenden Arbeitsschritt stattfindende Formgebung des Senkloches findet dann durch einen Hohlprägevorgang statt, bei dem das Umformen des dem Vorloch benachbarten Werkstoffs zwischen Ober- und Untergesenk ohne eine gewollte Änderung der Werkstoffdicke vollzogen wird. Die Formgebung des das Senkloch umgebenden, aus der Hauptebene des Blechmaterials herausragenden Halses und der diesem Hals gegenüberliegenden Vertiefung beruht also im eigentlichen Sinne auf einem Biegevorgang, bei dem eine die Senkung umgebende Ringsicke entsteht, die den Hals und die ihm gegenüberliegende Vertiefung bildet. Bei dieser Formgebungsart federn einerseits die die Senkung begrenzenden Lappen bzw. Schenkel der Ringsicke etwas zurück, so daß sich der Konuswinkel der Senkrung vergrößert, während sich andererseits auch eine radial nach auswärts wirkende Materialverlagerung einstellt, welche auf die stumpfwinkligen Übergänge zwischen allen am Arbeitsvorgang beteiligten Werkzeugflächen zurückzuführen ist. Hieraus resultieren Rückwirkung auf die normalerweise unverformt bleibenden Materialbereiche, so daß hierdurch insbesondere bei Werkstücken aus langen, schmalen Bandmaterialabschnitten, unerwünschte Breiten-und Längenänderungen gegenüber den Ausgangmessungen verursacht werden.

Es sind daher auch schon verschiedene Versuche unternommen worden, um das nachteilige Fließen des Werkstoffs nach radial auswärts beim Drücken des Versenkes zu verhindern.

So schlägt das DE-U 71 26 465 vor, dem mit Übermaß ausgestanzten Vorloch eine Mehrkant-, insbesondere Sechskantform, zu geben, wobei der Innenkreis des Mehrkants einen Durchmesser hat, welcher größer ist als der Nenndurchmesser des fertigen Senkloches.

Beim Eindrücken des Versenkes in das Stab-oder Bandmaterial kommt die konische Mantelfläche des Drückstempels jeweils zuerst in der Mitte der Länge der Kanten des Mehrkants zur Wirkung, so daß an diesen Stellen das Material in den Bereich der Mehrkantausstanzungen hineinzufließen beginnt; und zwar dergestalt, daß sich von jeder Kante des Mehrkants aus kreisabschnittförmige in das Senkloch ragende Begrenzungskanten bilden, deren Innenkreis dann wiederum dem Nenndurchmesser des Senkloches entsprechen soll.

Diese bekannte Ausgestaltung der Senklöcher in schmalem Stab- oder Bandmaterial, insbesondere in den im Querschnitt flach rechteckigen Stulpschienen für Treibstangenbeschläge, hat zwar zu einer geringfügigen Vergesserung im Fleißverhalten des Werkstoffes geführt, das heißt, die beim Eindrücken der Versenke auftretenden Breiten- und Längenänderungen an der Stulpschiene treten weniger stark in Erscheinung. Es ergibt sich jedoch eine andere, schwerwiegende Unzulänglichkeit. Die Ausgestaltung des Vorloches als Mehrkant, insbesondere Sechskant, hat nämlich zur Folge, daß die Biegesteifigkeit des Stab- oder Bandmaterials, insbesondere der Stulpschienen für Treibstangenbeschläge, überall dort, wo ein Senkloch vorgesehen ist, bedingt durch die Kerbwirkung an den Mehrkant-Ecken stark verringert wird. Insbesondere wenn das Stab- oder Bandmaterial große Längenabmessungen hat, besteht daher leicht Bruchgefahr.

Auch die DE-A 26 71 231 befaßt sich mit der spanlosen Herstellung von Senlöchern an im Querschnitt flach rechteckigem, schmalem Stab-oder Bandmaterial, wie beispielsweise Stulpschienen für Treibstangenbeschläge. Sie basiert auf der durch das DE-U 19 47 868 gebebenen technischen Lehre und geht über diese nur in sofern hinaus, als nach dem Einstanzen des Vorlches in die Unterseite des Stab- oder Bandmaterials eine zum Vorloch konzentrische Ringzacke eingeprägt wird, bevor anschließend von der gebenüberliegenden Seite her das Versenk in das Stab- oder Bandmaterial eingedrückt wird.

Auch diese bekannte, auf spanlosem Wege bewirkte Herstellung von Senklöchern hat jedoch noch nicht zum vollen Erfolg geführt, weil beim Eindringen des Senkstempels in das mit Durchmesser-Übermaß vorgestanzte Loch noch ein Fließen des Materials nach radial auswärts stattfindet. Und zwar tritt diese Materialverdrängung nach radial auswärts hauptsächlich in denjenigen Bereich der Stab- oder Bandmaterialdicke ein, welcher von der Ringzacke entfernt ist. Gerade in diesem Bereich stellt sich nämlich die größte Materialverdrängung ein, weil dort das Versenk seinen größten Druchmesser hat.

Bei allen vorstehend beschriebenen Arten der spanlosen Fertigung von Senklöchern in Beschlagteilen aus Metall ist es nachteilig, daß das durch einen Stanzvorgang zu fertigende Vorloch gegenüber dem Nennmaß des fertigen Senkloches ein Durchmesser-Übermaß erhalten muß, um beim anschließendem Eindrücken des Versenkes genügend Freiraum zur Verfügung zu haben, in welchem ein möglichst großer Anteil des verdrängten Materialvolumens hieinfließen kann.

Insbesondere dann, wenn im Querschnitt flach rechteckige, schmale Stab- oder Bandmaterialabschnitte als Stulpschienen für Treibstangenbeschläge benutzt werden sollen, können diese eine Längenabmessung von mehr als 2 Metern erreichen. Da solche Stulpschienen verteilt über ihre Länge eine Vielzahl von Senklöchern zur Aufnahme der Köpfe von Befestigungselementen, insbesondere Schrauben erhalten müssen, ist nach den bekannten Herstellungsarten für die Senklöcher ein beträchtlicher Werkzeugaufwand erforderlich. Dieser hohe Werkzeugaufwand ist auf die Tatsache zurückzuführen, daß zumindest das Ausstanzen der Vorlöcher und das Eindrükken der Versenke in verschiedenen Stationen des Werkzeuges durchgeführt werden muß. Es ergibt sich damit eine gesamte Länge für das Werkzeug, die mindestens doppelt so groß wie die Maximallänge der zu fertigenden Stulpschienen ist.

Durch die US-A 3 442 110 wird ein Verfahren und ein dazu gehöriges Werkzeug zum Einbrigen von Löchern mit Senkung in einen Blechwerkstoff, beispielsweise von Radscheiben für Kraftfahrzeuge, auf kaltem Wege offenbart. Bei diesem Verfahren wird das überschüssige Material bei der Senkung auf die gegenüberliegende Seite des Blechwerkstoffs gedrückt und dort durch ein Formwerkzeug zu einem konzentrischen Ring ausgebildet.

Hierbei geht es im wesentlichen darum, Werkstücke im Bereich von Senklöchern auf der Oberseite und auf der Unterseite mit komplementären Formbereichen zu versehen, damit beim Hintereinandersetzen mehrerer Teile der an der Unterseite des einen Teils ausgeformte Hals in die an der Oberseite des anderen Teils befindliche Senkung paßt.

Auch in diesem Falle findet die Fertigung der Senklöcher in mindestens zwei aufeinanderfolgenden Arbeitsgängen statt, wobei zunächst das Vorloch mit gegenüber dem Nennmaß des fertigen Senkloches vergrößertem Durchmesser ausgestanzt und an seinen Kanten leicht angeprägt wird und dann in nächsten Arbeitsgang die Senkung und auf der dieser gegenüber liegenden Seite ein entsprechender Hals ausgeformt wird. Die Ausformung des Senkloches und des Halses erfolgt dabei in der Weise, daß die der Verformung unterliegenden Materialbereiche sich unmittelbar und stumpfwinklig an den vollen Querschnitt der ansich unverformt bleibenden Materialbereiche anschließen. Hieraus resultiert jedoch der Nachteil, daß ein gewisser Anteil des der Vorformung unterliegenden Materials unter der Einwirkung der Formkraft radial nach außen fließt und dort einen verdrängenden Einfluß auf die normalweise unverformt bleibenden Materialbereiche nimmt.

Auch dieses bekannte Verfahren ist daher zur Herstellung von Senklöchen in einem relativ dünnwandigen sowie schmalem Stab- oder Bandmaterial aus Metall nicht anwendbar, weil es beim Eindrücken der Versenke zu Breiten- und Längenänderungen an diesem Stab- oder Bandmaterial fürhen würde.

Zweck der Erfindung ist es, sämtliche sich bei den bekannten Herstellungsarten für Senklöcher in Beschlagteilen aus Metall einstellenden Nachteile zu besitigen. Demzufolge liegt der Erfindung die Aufgabe zugrunde, ein Verfahren zur Herstellung von Senklöchern in einem Beschlagteil aus Metall, insbesondere aus im Querschnitt flach rechtechkigem, schmalem Stab- oder Bandmaterial, wie z.B. in einer Stulpschiene für Treibstangenbeschläge, anzugeben, welches die spanlose Fertigung der Senklöcher in einem einzigen Arbeitsgang ermöglich, dabei ein Fließen des Werkstoffes im Bereich der Senklöcher nach radial auswärts praktisch völlig verhindert und zugleich die Stabilität des Stab- oder Bandmaterials gegen Biegeverformungen im Bereich der Senklöcher wesentlich erhöht. Es soll aber auch durch dieses Verfahren dem Stab- oder Bandmaterial, insbesondere wenn es als Stulpschiene für Treibstangenbeschläge Verwendung findet, im Bereich der zur Aufnahme der Köpfe von Befestigungselementen, beispielsweise Schrauben, dienenden Senklöcher ein solides Aussehen gegeben werden.

Die Lösung dieser Aufgabe wird nach der Erfindung im wesentlichen dadurch erreicht, daß das Stab- oder Bandmaterial zunächst mit einem dem Nennmäß des Senkloches entsprechenden Durchmesser in einen Freiraum vergelocht wird und daß daraufhin im gleichen Arbeitshub mit dem Vorlochen sowie unmittelbar anschließend einerseits in die Vorlochtung das Versenk gedrückt und andererseits konzentrisch um diese Vorlochtung herum der Hals scharfkantig und rechtwinklig aus der Hauptebene des Stab- oder Bandmaterials hochprägtwird, indem zunächstvon oben her - das Eindrücken des Versenkes in die Vorlochung begonnen, dann - von unten her - ein scharfkantiges Einprägen der Vertiefung zumindest annähernd mit dem gleichen Durchmesser wie der Hals und rechtwinklig zur Hauptebene des Stab- und Bandmaterials eingeleitet sowie schließlich unter weiterem Eindrücken des Versenkes und unter weiterem Einprägen der Vertiefung einerseits nach oben die Bildung des Halses und andererseits unter Materialverdrängung innerhalb der Vertiefung die Bildung eines Ringwulstes bewirkt wird.

Durch diese Verfahrensart wird dabei das Fließverhalten des Materials während des Eindrückens der Versenke bezüglich seiner Fließrichtung und des Fließzeitpunktes so beeinflußt, daß Gefügeverlagerungen nur innerhalb des unmittelbaren Verformungsbereiches stattfinden können. D.h. mit anderen Worten: ein Fließverhalten des Materials radial nach auswärts in die an den Verformungsbereich angrenzenden Zonen des Stab- oder Bandmaterials tritt nicht ein, weil bei der Formgebung der Senklöcher zwischen dem eigentlichen Verformungsbereich und den unverformt bleibenden Zonen des Ausgangsmaterials eine abrupte Querschnittseinschnürung entsteht, die sich als Sperre gegen ein Herausfließen von Material aus der eigentlichen Verformungszone auswirkt, zugleich aber noch einen Versteifungseffekt am Beschlagteil im Bereich der Senklöcher erzielt.

Als besonders vorteilhaft hat es sich weiterhin erwiesen, wenn zumindest während des Lochvorgangs außerhalb der Schnittzone eine Richtspannung auf das Stab- oder Bandmaterial ausgeübt und dabei der Lochvorgang matrizenlos - in einen Freiraum - durchgeführt wird.

Nach einem weiterbildenden Erfindungsmerkmal hat es sich bewährt, wenn Durchmesser und Tiefe der Prägevertiefung geringügig größer als Durchmesser und Höhe des hochgeprägten Halses geformt werden. So kann der Durchmesser der Prägevertiefung beispielsweise um 0,1 bis 0,2 mm größer sein als der Durchmesser des Halses. Ihre Tiefe braucht hingegen nur zwischen 0,05 und 0,1 mm größer zu sein als die Höhe des Halse.

Ein anderes, wichtiges Verfahrensmerkmal liegt erfindungsgemäß auch darin, daß aus dem beim Formdrücken der Versenkes verdrängten Material eine innerhalb der Prägevertiefung liegende Ringwulst mit gegeneinander und relativ zu den Umfangswandungen der Prägevertiefung spitzwinklig geneigten Innen- und Außenflanken geformt wird. Gemäß der Erfindung ist weiterhin zu empfehlen, daß das Verhältnis zwischen dem größten Durchmesser des Senkloches und dem Durchmesser der Halses bzw. der Prägevertiefung etwa mit 1:1,3 eingestellt wird, während das Verhältnis zwischen dem kleinsten Durchmesser - dem Nenndurchmesser - des Senkloches und dem Durchmesser des Halses bzw. der Prägevertiefung etwa mit 1:1,3 eingestellt wird, während das Verhältnis zwischen dem kleinsten Durchmesser - dem Nenndurchmesser - des Senkloches und dem Durchmesser des Halses bzw. der Prägevertiefung etwa 1:2,35 gewählt wird. Empfehlenswert ist ferner, wenn das Verhältnis der Höhe des Halses und der Tiefe der Prägevertiefung zur Dicke des Stab- oder Bandmaterials etwa 1:2,25 eingestellt werden.
Figur 1 zeigt in räumlicher Ansichtsdarstellung einen Stab- oder Bandmaterial-Abschnitt mit zur Aufnahme des Kopfes einer Befestigungsschraube dienendem Senkloch, in
Figur 2 ist ein Schnitt längs der Linie 11-11 in Fig. 1, un zwar in größerem Maßstab, weidergegeben.

In den Fig. 1 und 2 Zeichnung ist ein im Querschnitt flach rechteckiger, schmaler Stab-oder Bandmaterial-Abschnitt aus Metall gezeigt, der als Beschlagteil für Fenster. Türen od. dgl., und zwar insbesondere als Stulpschiene für Treibstangenbeschläge, Verwendung findet.

Solche Stulpschienen 1 werden zur Abdeckung von Profilnuten an der Falzfläche der Fenster-oder Türflügel verwendet, und dort mit Hilfe von Schrauben befestigt, die einen sogenannten Senkkopf aufweisen.

Jede Schraube durchdringt dabei mit ihrem Schaft ein Loch 2 in der Stulpschiene 1, welches mit einer konischen Ansenkung 3 zur Aufnahme des Schraubenkopfes versehen ist.

Im Bereich jedes Senkloches 2, 3 ist die Stulpschiene einerseits mit einem scharfkantig und rechtwinklig aus ihrer Hauptebene hochgeprägten Hals 4 versehen, der konzentrisch zur Längsachse 5 des Senkloches 2, 3 angeordnet ist, und einen Durchmesser aufweist, welcher größer ist als der größte Durchmesser der Ansenkung 3.

Es hat sich als vorteilhaft erwiesen, das Verhältnis zwischen dem größten Durchmesser 6 der Ansenkung 3 und dem Durchmesser 7 des halses 4 etwa 1:1,3 zu wählen. Die Höhe 8 des Halses ist vorteilhaft so bemessen, daß sie sich zur Dicke 9 der'Stulpschiene 1 wie 1:2,25 verhält.

An der dem Hals 4 gebenüberliegenden Breitseite der Stulpschiene 1 ist, ebenfalls konzentrisch zur Längsachse 5 des Senkloches 2, 3 eine Vertiefung 10 eingeprägt, die zylindrische Umfangsflächen 11 hat und einen Durchmesser 12 aufweist, welcher geringfügig, beispielsweise um 0,1 bis 0,2 mm größer als der Durchmesser 7 des Halses ist. Die Prägevertiefung 10 hat dabei eine Tiefe 13, welche geringfügig, beispielsweise um 0,05 bis 0,1 mm größer ist als die Höhe 8 des Halses 4.

Innerhalb der Prägevertiefung 10 ist in Verlängerung des Senkloches 2, 3 ein Ringwulst 14 ausgebildet, welcher relativ zu den Umfangswandungen 11 der Prägervertiefung 10 sowie auch gegeneinander spitzwinklig geneigte Innenflanken 15 und Außenflanken 16 hat. Der engste Durchmesser 17 des Senkloches 2, 3 liegt dabei etwas oberhalb der im wesentlichen parallel zur Hauptebene der Stulpschiene 1 gerichteten Grundfläche 18 der Prägevertiefung 10, wie das deutlich aus Fig. 2 hervorgeht.

Das Verhältnis zwischen dem kleinsten Durchmesser 17 des Senkloches 2, 3 und dem Durchmesser 12 der Prägervertiefung 10 ist vorzugsweise mit 1:2,35 gewählt, so daß dort genügend Raum zur Ausbildung des Ringwulstes 14 innerhalb des Querschnitts der Stulpschiene 1 zu Verfügung steht.

Die Senklöcher 2, 3 die Hälse 4, die Vertiefungen 10 und die Ringwulste 14 werden an der Stulpschiene 1 in einem einzigen Arbeitsgang auf spanlosem Wege hergestellt.

Zur Herstellung jedes Senkloches 2, 3 wird mit einem Stempel und einen Gegenstempel gearbeitet. Sämtliche Stempel sind in den vorbestimmten Abständen in einem beweglichen WerkzeugOberteil gehalten, während die Gegenstempel in entsprechendem Abstand voneinander innerhalb eines ortsfesten Werkzeug-Unterteils sitzen.

Zur Herstellung der Senklöcher 2, 3 wird die Stulpschiene in das Werkzeug eingeführt, nachdem dessen Stempel und Gegenstempel auseinander gefahren sind.

Bevor der Stempel mit der Stirnfläche eines Lochansatzes auf die Oberseite der Stulpschiene 1 auftrifft, wird die Stulpschiene 1 außerhalb der Schnittzone einer Richtspannung aufgesetzt. Diese Richspannung stellt sicher, daß der Lochansatz des Stempels in das Material der Stulpschiene 1 eindringen kann ohne daß sich an dieser Stelle eine Durchbiegung der Stulpschiene 1 ergibt. Auf diese Art und Weise wird mittels des Lochansatzes am Stempel das Vorloch in der Stulpschiene 1 hergestellt, obwohl der Gegenstempel an dieser Stelle unterhalb der Stulpschiene 1 einen Freiraum bildet.

Beim weiteren Niedergehen des Stempels dringt dabei der Senkansatz desselben in das Vorloch ein, um die Ausformung des Versenkes 3 in der Stulpschiene 1 zu bewirken.

Unter der Einwirkung des über den Senkansatz auf die Stulpschiene ausgeübten Verformungsdrucks wird der Gegenstempel gleichzeitig von unten her in das Material der Stulpschiene 1 eingedrückt, und zwar beginnend mit dem durch den Senkansatz des Stempels bewirkenden Eindrücken der Ansenkung 3.

Nachdem der Senkabschnitt des Stempels um ein vorbestimmtes Maß in das Vorloch eingedrungen ist, und sich auch der Gegenstempel von unten her schon etwas in das Material der Stulpschiene 1 eingegraben hat, trifft der Stempel mit der Stirnfläche einer Ringschulter auf die Oberseite der Stulpschiene 1 auf.

Beim weiteren Niedergehend des Stempels wird nun die Stulpschiene 1 bis auf die Stirnfläche des Gegenstempels niedergedrückt, so daß diese sich von unten her völlig in das Material der Stulpschienen 1 eingräbt, während gleichzeitig unter des Einwirkung des Verformungsdrucks Stulpschienenmaterial in einen Ringraum des Stemple einfließt.

Der Ringraum ist so groß bemssen, daß das durch das Eindringen des Senkabschnitts in die Stulpschiene verdrängte Material in Richtung gegen den Umfang des Lochansatzes hin frei fließen kann. Der auf diese Art und Weise innerhalb der Prägevertiefung 10 der Stulpschiene 1 entstehende Ringwulst 14 erhält hierdurch eine kalibrierte Außenflanke 15, jedoch eine unkalibrierte Innenflanke 16. Beide Flanken 15 und 16 sind jedoch im wesentlichen spitzwinklig gegeneinander geneigt.

Durch die eigenartige Ausformung eines Halses 4, bei gleichzeitiger Einformung einer Vertiefung 10 im Bereich jedes Senkloches 2, 3 einer Stulpschiene 1 wird die spanlose Herstellung dieser Senklöcher 2, 3 ermöglicht, ohne daß hierbei eine Verdrängung von Stulpschienenmaterial nach radical auswärts stafffindet. Maßänderungen in Richtung der Breite und Länge der Stulpschiene werden hierdurch vermieden. Die eigenartige Profilierung der Stulpschiene 1 im Bereich jedes Senkloches 2, 3 bewirkt außerdem in diesen Bereichen eine Erhöhung der Biegesteifigkeit.

Da sämtliche Löcher 2 und Ansenkungen 3 einer Stulpschiene 1 in einem einzigen Arbeitsgang gefertigt werden können, ergibt sich ein relativ geringer Werkzeugaufwand, weil die Werkzeuge lediglich eine Längenabmessung aufzuweisen brauchen, die etwa der maximalen Stulpschienenläge ist.

Die vorstehend beschriebenen und beanspruchten Maßnahmen sind überall dort benutzbar, wo es darauf ankommt, verhältnismäßig dünnwandige Beschlagteile aus Metall, und zwar insbesondere aus Stab- oder Bandmaterial, auf spanlosem Wege mit Senklöchern zu versehen, die zur Aufnahme der Köpfte von Befestigungselementen, nämlich beispielsweise von Schrauben dienen.

## Patentansprüche

1. Verfahren zur Herstellung von Senklöchern (2, 3) in einem metallenen Beschlagteil aus schmalen Stab- oder Bandmaterial (1), insbesondere mit flach-rechteckigem Querschnitt, wie z.B. in einer Stulpschiene für Treibstangenbeschläge, welche die innere Begrenzung eines in Richtung ihres größten Druchmessers aus der Hauptebene herausragenden Halses (4) bilden und von einer dem Hals (4) gegenüberliegenden Vertiefung (10) umgeben sind, und die zur Aufnahme der Köpfe von Befestigungselementen, insbesondere Schrauben, dienen, dadurch gekennzeichnet, daß das Stab- oder Bandmaterial (1) zunächst mit einem dem Nennmaß (17) des Senkloches (2, 3) entsprechendnen Durchmesser in einen Freiraum vorgelocht wird und daß daraufhin im gleichen Arbeitshub mit dem Vorlochen sowie unmittelbar anschließend einerseits in die Vorlochung das Versenk (3) gedrückt und andererseits konzentrisch um diese Vorlochtung herum der Hals (4) scharfkantig und rechtwinklig aus der Hauptebene des Stab- oder Bandmaterials (1) hochprägt wird, indem zunächst - von oben her - das Eindrücken des Versenkes (3) in die Vorlochtung begonnen, dann - von unten her - ein scharfkantiges Einprägen der Vertiefung (10) zumindest annähernd mit dem gleichen Durchmesser (12) wie der Hals (4) und rechtwinklig zur Hauptebene des Stabs- und Bandmaterials (1) eingeleitet sowie schließlich unter weiterem Eindrücken des Versenkes (3) und unter weiterem Einprägen der Vertiefung (10) einerseits nach oben die Bildung des Halses (4) und andererseits unter Materialverdrängung innerhalb der Vertiefung (10) die Bildung eines Ringwulstes (4) bewirkt wird.

2. Verfahren nach Anspruch 1, dadurch gekennzeichnet, daß zumindest während des Lochvorgangs außerhalb der Schnittzone eine Richtspannung auf das Stab- oder Bandmaterial (1) ausgeübt und der Lochvorgang matrizenlos - in einen Freiraum - durchgeführt wird.

3. Verfahren nach Anspruch 1 und 2, dadurch gekennzeichnet, daß Durchmesser (12) und Tiefe (13) der Prägevertiefung (10) geringfügig größer als Durchmesser (7) und Höhe (8) des hochgeprägten Halses (4) geformt werden.

4. Verfahren nach einem der Ansprüche 1 bis 3, dadurch gekennzeichnet, daß aus dem beim Formdrücken des Versenkes (3) verdrängten Material eine innerhalb der Prägevertiefung (10) liegende Ringwulst (14) mit gegeneinander und relativ zu den Umfangswandungen (11) der Prägevertiefung (10) spitzwinklig geneigten Innenflanken (15) und Außenflanken (16) geformt wird.

5. Verfahren nach einem der Ansprüche 1 bis 4, dadurch gekennzeichnet, daß das Verhältnis zwischem dem größten Durchmesser (6) des Senkloches (2, 3) und dem Durchmesser (7 bzw. 12) des Halses (4) bzw. der Prägevertiefung (10) etwa 1:1,3 eingestellt wird, während das Verhältnis zwischem dem kleinsten Durchmesser (7) des Senkloches (2, 3) und dem Durchmesser (7, bzw. 12) des Halses (4) bzw. der Prägevertiefung (10) etwa 1:2,35 gewählt wird.

6. Verfahren nach einem der Ansprüche 1 bis 5, dadurch gekennzeichnet, daß das Verhältnis der Höhe (8) des Halses (4) und der Tiefe (13) der Prägervertiefung (10) zur Dicke (9) des Ausgangsmaterials (1) etwa auf 1:2,25 eingestellt werden.

## Revendications

1. Procédé de perçage de trous pour tête noyée (2, 3) dans un élément de ferrure en métal fait de matière en barre ou en bande étroite (1), en particulier de section transversale en forme de rectangle plat, par exemple dans un rail de recouvrement pour ferrures à tiges actives ou tiges commande, trous qui forment la limite interne d'un collet (4) faisant saillie du plan principal en direction de leur plus grand diamètre et sont entourés d'un évidement (10), en opposition au collet 4, et qui sont destinés à recevoir et à contenir les têtes d'éléments de fixation, en particulier de vis, le procédé étant caractérisé en ce que la matière en barre ou en bande (1) est tout d'abord percée dans un espace libre d'un trou, formé au préalable, d'un diamètre correspondant à la mesure nominale (17) du trous pour tête noyée (2, 3) et en ce qu'ensuite, au cours de la même course de travail que celle de la formation du trou percé au préalable, immédiatement à la suite de cette formation du trou, d'une part, la partie évasée (3) est formé par pression dans le trou percé au préalable et, d'autre part, autour de ce trou formé au préalable, concentriquement à celui-ci, le collet (4) est formé par estampage vers le haut, à arêtes vives, perpendiculairement au plan principal de la matière en barre ou en bande (1), à l'extérieur de ce plan, la formation de la partie évasée (3) par pression, dans le trou formé au préalable, étant - du haut - tout d'abord commencée, puis - du bas - un estampage de l'évidement (10), à arêtes vives, étant effectué au moins à peu près à un diamètre (12) égal à celui du collet (4) et à angle droit par rapport au plan principal de la matière en barre ou en bande (1), et, enfin, tandis que la partie évasée (3) est complétée par pression et que l'évidement (10) est complété par estampage, la formation du collet (4) vers le haut, d'une part, et la formation d'un renflement annulaire (14), d'autre part, avec refoulement de la matière à l'intérieur de l'évidement, (10) étant produites.

2. Procédé suivant la revendication 1, caractérisé en ce qu'au moins pendant l'opération de percement du trou, à l'extérieur de la zone de coupe, une tension de redressement est exercée sur la matière en barre ou en bande (1) en ce que l'opération de percement du trou est effectuée sans matrice - dans un espace libre.

3. Procédé suivant les revendications 1 et 2, caractérisé en ce que le diamètre (12) et la profondeur (13) de l'évidement estampé (10) sont légèrement supérieurs au diamètre (7) et à la hauteur (8) du collet (4) estampé vers le haut.

4. Procédé suivant l'une quelconque des revendications 1 à 3, caractérisé en ce que de la matière qui est refoulée lors du formage par pression de la partie évasée (3), il est formé un renflement annulaire (14) qui se trouve à l'intérieure de l'évidement estampé (10) et qui présente des flancs internes (15) est des flancs externes (16) qui sont inclinés à angle aigu l'un par rapport à l'autre et par rapport aux parois périphériques (11) de l'évidement estampé (10).

5. Procédé suivant l'une quelconques des revendications 1 à 5, caractérisé en ce que le rapport entre le plus grand diamètre (6) du trou pour tête noyée (2, 3) et les diamètres respectifs (7 et 12) du collet (4) et de l'évidement estampé (10) est réglé à environ 1/1,3, tandis que le rapport entre le plus petit diamètre (17) du trou pour tête noyée (2, 3) et les diamètres respectifs (7 et 12) du collet (4) et de l'évidement estampé (10) est choisi d'environ 1/2,35.

6. Procédé suivant l'une quelconques des revendications 1 à 5, caractérisé en ce que le rapport de la hauteur (8) du collect (4) et de la profondeur (13) de l'évidement estampé (10) à l'épaisseur (9) de la matière de départ (1) est réglé à environ 1/2,25.

## Claims

1. A method of contriving countersunk or counterbored apertures (2, 3) in a metal component of narrow bar or strip material (1), more particularly with a flat rectangular cross-section, as, for example in a faceplace for drive rod fittings, which apertures (2, 3) serve as the inner boundary of a neck (4) projecting from the main plane in the direction of the greatest diameter of such apertures have extending around them a recess (10) disposed opposite the neck (4) and are adapted to receive the heads of fixing elements, more particularly screws, characterised in that the bar or strip material (1) is initially pierced into a free space with a diameter corresponding to the nominal dimension (17) of the aperture (2, 3), whereafter in the same working stroke as the first piercing and immediately thereafter the countersunk zone is pressed into the aperture and the neck (4) is stamped upwardly with sharp edges and perpendicularly from the main plane of the bar or a strip material (1) concentrically around this initial piercing by the pressing of the countersunk zone (3) into the initial aperture initially being started from above, whereafter, and from below, a sharp-edged stamping-in of the recess (10) of at least substantially the same diameter (12) as the neck (4) is initiated perpendicularly to the main plane of the bar or strip material (1), whereafter, as the countersunk zone (3) continues to be pressed in further and the recess (10) continues to be stamped in further, the neck (4) is formed upwardly and an annular head (14) is formed in the recess (10) with displacement of material.

2. A method according to claim 1, characterised in that at least during the piercing or perforating step a directional tension is applied outside the cut zone to the bar or strip material (1) and the perforating step is performed without a die into a free space.

3. A method according to claims 1 and 2, characterised in that the diameter (12) and depth (13) of the stamped recess (10) are slightly greater than the diameter (7) and height (8) of the stamped-up neck (4).

4. A method according to any of claims 1 to 3, characterised in that an annular bead (14) which is disposed inside the recess (10) and which has inner flanks (15) and outer flanks (18) inclined at an acute angle to one another and relatively to the peripheral walls (11) of the recess (10) is formed from the material displaced during the shaping of the countersunk zone (3).

5. A method according to any of claims 1 to 4, characterised in that the ratio of the greatest diameter (6) of the aperture (2, 3) to the diameter (7,12) respectively of the neck (4) and recess (10) respectively is approximately 1: 1.3 while the ratio of the smallest diameter (7) of the aperture (2, 3) to the diameter (7,12 respectively) of the neck (4) and recess (10) respectively is approximately 1:2.35.

6. A method according to any of claims 1 to 5, characterized in that the ratio of the height (8) of the neck (4) and the depth (13) of the recess (10) to the thickness (9) of the starting material (1) is approximately 1:2.25.
